# EUROPÄISCHE PATENTSCHRIFT

(11) **EP 1 321 731 B1**
(45) Veröffentlichungstag und Bekanntmachung des Hinweises auf die Patenterteilung: **12.07.2006**
(21) Anmeldenummer: 01130788.1
(22) Anmeldetag: 22.12.2001
(51) Int. Cl.: F26B 3/30

(54) **Energietransmitter als Bestandteil einer Beschichtungs- und/oder Trockenanlage, insbesondere für eine Lackbeschichtung**
Energy transmitter as part of a coating and/or drying plant, especially for a paint coating
Transmetteur d'énergie faisant partie d'une installation de revêtement et/ou de séchage, notamment pour un revêtement de peinture

(43) Veröffentlichungstag der Anmeldung: 25.06.2003
(73) Patentinhaber: Moletherm Holding AG, 4502 Solothurn (CH)
(72) Erfinder: Reichelt, Helmut, 01744 Reichstädt (DE)
(74) Vertreter: Neubauer, Hans-Jürgen

(56) Entgegenhaltungen:
- EP-A- 0 095 717
- DE-A- 3 814 871
- DE-A- 4 403 026
- FR-A- 1 082 763
- GB-A- 983 029
- US-A- 5 038 361

## Beschreibung

Die Erfindung betrifft eine Energietransmitter als Bestandteil einer Beschichtungs- und/oder Trockenanlage, insbesondere für eine Lackbeschichtung nach dem Oberbegriff des Anspruchs 1.

Bei herkömmlichen Lackierungsprozessen werden unterschiedliche Lackmaterialien zum Teil in mehreren Schichten, wie Pulverlacke, Füller, Basislacke, Klarlacke, etc. verwendet, die bei Reaktionstemperaturen von ca. 80° bis ca. 200° aufgeschmolzen bzw. getrocknet werden müssen. In allgemein bekannten Beschichtungsanlagen, die für serienmäßige Lackierungen vieler Bauteile, wie beispielsweise von Gehäusen, Karosserien, Metallstrukturteilen, etc. ausgelegt sind, werden konventionelle Umluft-Trocknungen mit Heißluft durchgeführt, die enorme Energiekosten und lange Trocknungszeiten erfordern. Als Energietransmitter ist hier die durch Heizelemente aufgeheizte Heißluft eingesetzt. Bei einem kontinuierlichen Transport der Bauteile durch Trocknungs-Tunnels haben diese eine große Länge, so dass entsprechend aufwendige Konstruktionen in großen Gebäudekomplexen erforderlich sind. Neben diesen Beschichtungs- und Lackieranlagen mit konventionellen herkömmlichen Umlufttrocknungen durch Heißluft sind auch mehrstufige Verfahren in Verbindung mit anderen Energietransmittern bekannt, mit denen Energie in der Lackbeschichtung zum Zwecke des Aufschmelzens und/oder Trocknens aufgebracht wird:

Bei einer bekannten Lackieranlage (DE 198 57 940 C1) wird eine kombinierte UV/IR-Härtung ausgenutzt, wobei in mehreren aufeinanderfolgenden Bestrahlungsintervallen auszuhärtendes Lackmaterial mit IR- und mit UV-Strahlung abwechselnd bestrahlt wird. Hierzu ist ein spezielles teures Lackmaterial erforderlich, wobei die Anwendung bevorzugt bei Reparaturlackierungen liegt.

Weiter ist eine Lackieranlage bekannt, bei der für die Lacktrocknung ein zweistufiges Trocknungsverfahren eingesetzt wird (DE 195 03 775 C1),wobei in der ersten Trocknungsstufe als Energietransmitter Infrarot-Strahler verwendet werden. Ein Problem bei diesen Infrarot-Strahlern besteht darin, dass die Strahlungsintensität und damit die effektive Energiebeaufschlagung im Beschichtungsmaterial mit den Quadrat des Abstandes abnimmt. Daher sind hier die Infrarot-Strahler in ihrer Gestalt dem zu trocknenden Gegenstand konturengenau angepasst und mittels gesteuerter Stellvorrichtungen in der Art von Robotern auf einen geringen Abstand an die Oberfläche heranbringbar, so dass zu Erhöhung der Effektivität ein geringer Zwischenspalt verbleibt. Dies stellt einen erheblichen apparativen Aufwand dar. Dadurch ist insbesondere bei stärker strukturierten Bauteilen ersichtlich ein kontinuierlicher Transport durch eine Trocknungseinrichtung nicht möglich, da der Gegenstand während der ersten Trocknungsstufe am Ort der herangeführten Infrarotstrahler örtlich festgehalten werden muss. In einer zweiten Trocknerkabine wird dann eine Nachtrocknung als zweite Trocknungsstufe mit überwiegend stationären Infrarot-Strahlern durchgeführt, wofür wiederum ein erheblicher Zeitaufwand erforderlich ist.

Weiter ist eine Lackieranlage bekannt (DE 38 14871 A1), bei der ausschließlich eine Infrarottrocknung eingesetzt ist, die mit einer Strahlungsfrequenz im Nahen-Infrarot (NIR) bei 1,0 bis 4,0 µm arbeitet. Auch hier treten die zuvor genannten Probleme für eine effiziente Energieaufbringung auf. Zudem besteht das Problem, dass verdeckte Bereiche, wie beispielsweise hinterschnittene Bereich auf die die IR-Strahlung nicht unmittelbar auftrifft, nur wenig erwärmt und ausgehärtet werden.

Zusammenfassend ist festzustellen, dass bei den bisher bekannten Beschichtungs- und Lackieranlagen die Aufschmelzung und/oder Aushärtung von Beschichtungsmaterialien einen sehr hohen Aufwand an Energie und Zeit erfordert. Dieser Aufwand ist auch dadurch bedingt, dass ein Bauteil als Träger des Beschichtungsmaterials, insbesondere bei einem gut wärmleitenden Metallbauteil auch selbst ebenso wie die Umgebungsluft auf die erforderliche Temperatur des Beschichtungsmaterials, aufgeheizt werde muss, damit das angrenzende Beschichtungsmaterial die erforderliche hohe Temperatur annehmen kann. Bei Bauteilen mit größeren Materialmassen ergibt sich dann weiter das Problem, dass die mit großem Energieaufwand aufgeheizten Bauteile für ein weiteres Handling zeitraubend wieder abgekühlt werden müssen, wobei für eine aktive Kühlung wiederum ein hoher Energieverbrauch erforderlich ist.

Aufgabe der Erfindung ist es daher einen Energietransmitter als Bestandteil einer Beschichtungs- und/oder Trockenanlage, insbesondere für eine Lackbeschichtung zu schaffen mit dem wesentliche Prozessenergieeinsparungen möglich sind.

Diese Aufgabe wird mit den Merkmalen des Anspruchs 1 gelöst.

Gemäß Anspruch 1 umfasst der Energietransmitter wenigstens zwei Transmitter-Flächenelemente als Antennenelemente. Jedes der Transmitter-Flächenelemente weist eine Glasträgerplatte auf, die auf einer Glasrückfläche eine Abstrahlschicht trägt und deren gegenüberliegende freie Glasvorderfläche auf eine Position für ein zu trocknendes Objekt oder eine Oberfläche eines Bauteils mit aufgetragenem Beschichtungsmaterial gerichtet ist. Im Abstand und etwa parallel zu der Glasrückfläche und wenigstens in deren Größe ist ein Flächenreflektor aus Metallmaterial angeordnet.

Die jeweilige Abstrahlschicht ist zur Abgabe einer elektromagnetischen Strahlung in einem Frequenzband ausgelegt, wobei das Frequenzband wenigstens charakteristische Eigenfrequenzen im Ultrarot eines zu trocknenden Objekts oder Beschichtungsmaterials überdecken muss. Solche molekularen Eigenfrequenzen liegen insbesondere im Ultrarotbereich von ca. 10⁹ bis 10¹² Hertz. Die Abstrahlschicht ist mittels einer Steuereinrichtung zur Abgabe des wenigstens einen Frequenzbandes anregbar, so dass Eigenfrequenzen des zu trocknenden Objekts oder des Beschichtungsmaterials in Resonanz anregbar sind. Dabei sucht sich die Anordnung die zutreffende korrespondierende Resonanzfrequenz zu einer Eigenfrequenz aus dem abgestrahlten Frequenzband für eine gezielte Energiebeaufschlagung mit hoher Energiedichte entsprechend üblicher Resonanzvorgänge heraus. Durch eine gezielte Anpassung des abgestrahlten Frequenzbandes an die jeweils messtechnisch ermittelbaren Eigenfrequenzen, insbesondere von Lackmaterialien ist somit ein Energieeintrag unmittelbar in diese Materialien mit hoher Energiedichte möglich, ohne dass angrenzende Umgebungsbereiche, insbesondere Bauteilträgerbereiche auf hohe Temperaturen mitaufgeheizt werden bzw. nur wenig mitaufgeheizt werden. Zudem tritt hier im Gegensatz zu herkömmlichen IR-Strahlern nur eine minimale Temperaturerhöhung in der Abstrahlschicht der Energietransmitter auf, die hier als Antennenelemente arbeiten. Da die zu beschichtenden Bauteile selbst nicht zwangsläufig auf hohe Temperaturen mitaufgeheizt werden müssen, können sonst nach einer Lacktrocknung erforderliche Abkühlprozesse eingespart oder zumindest erheblich reduziert werden.

Insgesamt können erfindungsgemäß somit Beschichtungs- und/oder Trockenanlagen aufgebaut werden, die mit erheblich geringerem Energie- und Zeitaufwand betrieben werden können.

Durch umfangreiche Versuche wurde ermittelt, dass insbesondere der angegebene Aufbau der Transmitter-Flächenelemente in Verbindung mit dem Flächenreflektor und der angegebenen Abstrahlrichtung zu einer wesentlichen Effektivitätssteigerung führt.

In einer konkreten Anordnung der Transmitter-Flächenelemente nach Anspruch 2 sind diese rechtwinkelig oder quadratisch mit ebenen Glasflächen ausgebildet und insgesamt in wenigstens einer Ebene vorzugsweise in einander gegenüberliegenden Ebenen angeordnet. Dadurch ergibt sich ein einfacher konstruktiver Aufbau mit vorteilhaft großflächigen Gesamtabstrahlflächen für eine effektive Energiebeaufschlagung. In Versuchen hat sich gezeigt, dass eine besonders effektive Abstrahlung mit Transmitter-Flächenelementen mit Kantenlängen von ca. 20 cm bis 80 cm, bevorzugt von ca. 40 cm möglich ist.

Mit den Merkmalen des Anspruchs 3 kann eine geschlossene, gasdichte Frontebene bei Bedarf hergestellt werden.

In einer besonders bevorzugten Weiterbildung nach Anspruch 4 bilden die Ebenen der Transmitter-Flächenelemente Innenwände eines Tunnels und sind an dessen Seitenwänden und/oder an der Deckenwand und/oder an der Bodenwand angeordnet. Durch einen solchen Tunnel hindurch können insbesondere Bauteile für eine Lacktrocknung automatisiert transportiert werden.

Mit den Merkmalen des Anspruchs 5 wird eine Abstrahlschicht beansprucht, die für die Abstrahlung der angegebenen Frequenzbänder in hohem Maße geeignet ist. Anspruch 6 ist dazu auf weitere Konkretisierungen und vorteilhafte Ausgestaltungen gerichtet.

Nach Anspruch 7 weisen die Transmitter-Flächenelemente jeweils an gegenüberliegenden Seitenbereichen der mit der Abstrahlschicht ausgerüsteten Glasrückflächen elektrische Leiter auf, wobei alle Transmitter-Flächenelemente in Parallelschaltung mit einem Oberwellengenerator der Steuereinrichtung verbunden sind. Der Oberwellengenerator umfasst einen elektrischen Baustein, welcher bei Ansteuerung mit einer Ansteuerschwingung eine steile Stromanstiegsgeschwindigkeit aufweist und damit zur Erzeugung eines hohen Oberwellenanteiles geeignet ist. Diese Leiter werden vorzugsweise als Kupferfolienbänder ausgebildet, wobei eine Ankopplung an die Abstrahlschicht kapazitiv oder induktiv erfolgt. Als elektronischer Baustein mit den angegebenen Eigenschaften eignet sich ein Triac oder Doppel-MOSFET oder gegebenenfalls auch ein ultraschneller Schalter. Die Abstrahlschicht wirkt bei einer solchen Anregung in der Art eines Frequenztransformators, wobei relativ kleinere Anregungsfrequenzen zu den hohen Abstrahlfrequenzen mit dem angegebenen Ultrarot-Frequenzband führen.

Mit der Weiterbildung nach Anspruch 8 wird vorgeschlagen, eine Anzahl der Transmitter-Flächenelemente mit einer Frequenz im Megahertzbereich und die anderen Transmitter-Flächenelemente mit einer Frequenz im Gigahertzbereich anzuregen. Durch die vorstehende Funktion der Abstrahlschicht als Frequenzumsetzer bzw. Frequenzmultiplikator zu höheren Frequenzen bezüglich der jeweiligen Anregungsfrequenz ist mit einer solchen aufgeteilten Anregung der Transmitter-Flächenelemente eine weite Überdeckung von Eigenfrequenzbereichen möglich, falls dies für konkrete Anwendungen erforderlich ist. Dies kann beispielsweise zutreffen, wenn als Beschichtungsmaterial Materialmischungen verwendet sind, die relativ weit auseinanderliegende, für die erfindungsgemäßen Resonanzzwecke geeignete Eigenfrequenzen aufweisen.

Nach Anspruch 9 soll der Flächenreflektor aus wenigstens einem tragfähigen Metallblech gebildet sein, an dem über Isolationselemente die Transmitter-Flächenelemente gehalten sind. Der Abstand zwischen dem Flächenreflektor und den Transmitter-Flächenelementen liegt für eine optimale Wirkung bei ca. 1 cm bis 10 cm vorzugsweise ca. bei 4 cm. Dieser Abstand ist einfach durch eine entsprechende Ausgestaltung der Isolationselemente vorgebbar. Eine solche Anordnung ergibt einen einfachen und kostengünstigen Aufbau. Der Flächenreflektor selbst kann wiederum ohne das Erfordernis einer elektrischen Installation auf geeigneten Traggestellen oder Tragwänden montiert sein. Die Abstrahlschicht liegt bei einer solchen Anordnung im Zwischenspalt zwischen den Transmitter-Flächenelementen und dem Flächenreflektor und ist damit vorteilhaft auch bei einem rauen Betrieb gegen mechanische und gegebenenfalls chemische Einflüsse geschützt. Die unbeschichtet nach außen gerichtete Glasfläche ist dagegen weitgehend unempfindlich und kann insbesondere einfach sauber gehalten werden, was für eine effektive und störungsfreie Abstrahlung wesentlich ist. Die unbeschichteten Glasflächen werden auch von den üblicherweise in Lackieranlagen bei Aufschmelzungen und Trocknungen auftretenden Chemikalien, wie beispielsweise Lösungsmitteldämpfen etc. nicht angegriffen. Hohe, störungsfreie Standzeiten mit geringen Wartungsaufwand sind somit gewährleistet.

Mit Anspruch 10 wird zudem der Aufbau einer automatisiert betreibbaren Lackbeschichtungsanlage beansprucht, wobei in einer ersten Einrichtung als erster Station das Beschichtungsmaterial in flüssiger oder pulverförmiger oder granulatförmiger Form aufgetragen wird. Dies kann vorteilhaft in an sich bekannter Weise gemäß Anspruch 10 elektrostatisch und/oder durch Aufspritzen erfolgen. Eine zweite Einrichtung umfasst in einer zweiten Station den vorstehend beschriebenen Energietransmitter, wobei damit das beschichtungsfreie Material, vorzugsweise ein Pulverlackmaterial, aufschmelzbar und/oder trockenbar ist. Dadurch werden mit sehr geringem Energieaufwand und kurzen Behandlungszeiten einwandfreie, gut haltende Beschichtungen erreicht. Zu beschichtende Bauteile, wie Metallstrukturteile, Karosserien oder Metallgehäuse können in vorzugsweise tunnelartig aufgebauten Anlagen kontinuierlich oder gegebenenfalls taktweise mittels Transporteinrichtungen, wie z. B. mit Förderbänder automatisch transportiert werden.

Als besonders geeignet haben sich nach Anspruch 12 Pulverlacke mit Eigenfrequenzen im Bereich der Wellenzahlen von ca. 1000 bis 1800 cm⁻¹ erwiesen, die gemäß Anspruch 13 auf Bauteilen aus Metallmaterial aufgebracht werden.

Anhand einer Zeichnung wird die Erfindung näher erläutert:

Es zeigen:
- Fig. 1: eine schematische, perspektivische Darstellung eines Energie-transmitters als Bestandteil einer Beschichtungs- und Trockenanlage für eine Lackbeschichtung,
- Fig. 2: eine schematische, vergrößerte Detaildarstellung der Einzelheit A der Fig. 1, und
- Fig. 3: eine schematische, teilweise perspektivische Darstellung eines Transmitter-Flächenelements mit auf einer Glasrückfläche aufgebrachter Abstrahlschicht.

In der Fig. 1 ist schematisch und perspektivisch ein Energietransmitter 1 als Bestandteil einer Beschichtungs- und Trockenanlage 2 für eine Lackbeschichtung gezeigt. Diese Beschichtungs- und Trockenanlage 2 weist in einer hier nicht dargestellten ersten Station eine erste Einrichtung zum Auftrag eines z. B. Pulverlacks als Beschichtungsmaterial auf eine Oberfläche eines zu beschichtenden Bauteils 3, z. B. eine Kraftfahrzeugkarosserie, auf. Der Pulverlack weist Eigenfrequenzen im Bereich der Wellenzahlen von ca. 1000 bis 1.800 cm⁻¹ auf und wird in der ersten Einrichtung elektrostatisch auf das Bauteil 3 aufgetragen. Das Bauteil 3 mitsamt dem elektrostatisch anhaftenden Pulverlack wird mittels einer Transporteinrichtung 4 kontinuierlich oder taktweise durch die hier nicht dargestellte erste Einrichtung gefördert und gelangt nach Durchlaufen dieser ersten Station zu einer in der Fig. 1 schematisch und perspektivisch dargestellten zweiten Station 5, die der ersten Station nachgeordnet ist und einen Tunnel 7 umfasst, durch den hindurch das Bauteil 3 mittels der Transporteinrichtung 4 in der gewünschten Weise kontinuierlich oder taktweise gefördert wird.

Wie dies insbesondere aus der Fig. 1 ersichtlich ist, sind an den Innenwänden des Tunnels 7, d. h. an den Seitenwänden 8 und an den Deckenwänden 9 jeweils eine Mehrzahl von den Energietransmitter 1 bildenden Transmitter-Flächenelementen 10 angeordnet, die vorzugsweise im Wesentlichen aneinander angrenzen und z. B. einen schmalen Spalt zwischen sich ausbilden, in den, wie dies in der Fig. 2 schematisch dargestellt ist, ein elastisch isolierendes Dichtband 21 eingesetzt werden kann. Dadurch wird eine geschlossene, gasdichte Frontebene erreicht. Diese Transmitter-Flächenelemente sind hier beispielhaft in etwa rechteckförmig ausgebildet und weisen jeweils eine Glasträgerplatte 11 auf, wie dies insbesondere aus den Fig. 2 und 3, die vergrößerte schematische Detaildarstellungen zeigen, ersichtlich ist. Diese Glasträgerplatte 11 trägt auf einer Glasrückfläche 12 eine in der Darstellung der Fig. 3 schematisch durch eine Punktstruktur dargestellte Abstrahlschicht 13. An gegenüberliegenden Seitenbereichen dieser Glasrückfläche 12 sind auf der Abstrahlschicht 13 elektrische Leiter 14, 15 angeordnet, die in Parallelschaltung mit einem Oberwellengenerator einer in der Fig. 3 lediglich äußerst schematisch und beispielhaft dargestellte Steuereinrichtung 16 verbunden sind. Dieser Oberwellengenerator der Steuereinrichtung 16 umfasst einen elektrischen Baustein, der bei einer Ansteuerung mit einer Ansteuerschwingung eine steile Stromanstiegsgeschwindigkeit entsprechend einer steilen Anstiegsflanke aufweist und damit zur Erzeugung eines hohen Oberwellenanteils geeignet ist. Dadurch können die Transmitter-Flächenelemente 10 mit einer Frequenz im Megahertzbereich oder mit einer Frequenz im Gigahertzbereich angeregt werden.

Eine der Glasrückfläche 12 gegenüberliegende freie Glasvorderfläche 17 der Transmitter-Flächenelemente 10 ist auf die Kraftfahrzeugkarosserie 3 zu gerichtet.

Die Innenwände 18 des Tunnels 7 bilden hier einen Flächenreflektor 20 und sind aus einem tragfähigen Metallblech gebildet, an dem über in der Fig. 2 dargestellte Isolationselemente 19 die Transmitter-Flächenelemente 10 gehalten sind. Der Abstand zwischen dem Flächenreflektor 20 und dem Transmitter-Flächenelementen 10 beträgt dabei z. B. in etwa zwischen 1 cm bis zu 10 cm.

Bezüglich der Zusammensetzung der Abstrahlschicht 13 wird auf die Patentansprüche 4 und 5 sowie die entsprechenden Passagen in der Beschreibungseinleitung verwiesen.

Sobald das Bauteil 3 mit dem elektrostatisch anhaftenden Pulverlack mittels der Transporteinrichtung 4 durch das Tunnel 7 transportiert wird, wird von der jeweiligen Abstrahlschicht 13 auf den Transmitter-Flächenelementen 10 eine elektromagnetische Strahlung im Ultrarot abgegeben, deren Frequenzband die charakteristischen Eigenfrequenzen des Pulverlacks überdeckt, so dass dieser auf das Bauteil 3 aufgeschmolzen und getrocknet wird.

## Patentansprüche

1. Energietransmitter als Bestandteil einer Beschichtungs- und/oder Trockenanlage, insbesondere für eine Lackbeschichtung
**dadurch gekennzeichnet,**
**dass** der Energietransmitter (1) wenigstens zwei Transmitter-Flächenelemente (10) als Antennenelemente umfasst,
**dass** jedes der Transmitter-Flächenelemente (10) eine Glasträgerplatte (11) aufweist, die auf einer Glasrückfläche (12) eine Abstrahlschicht (13) trägt und deren gegenüberliegende freie Glasvorderfläche (17) auf eine Position für ein zu trocknendes Objekt oder eine Oberfläche eines Bauteils (3) mit aufgetragenem Beschichtungsmaterial gerichtet ist,
**dass** im Abstand und etwa parallel zu der Glasrückfläche (12) und wenigstens in deren Größe ein Flächenreflektor (20) aus Metallmaterial angeordnet ist,
**dass** die jeweilige Abstrahlschicht (13) zur Abgabe einer elektromagnetischen Strahlung in einem Frequenzband ausgelegt ist und das Frequenzband wenigstens charakteristische Eigenfrequenzen im Ultrarot eines zu trocknenden Objekts oder Beschichtungsmaterials überdeckt, und
**dass** die Abstrahlschicht (13) mittels einer Steuereinrichtung (16) zur Abgabe des wenigstens einen Frequenzbandes anregbar ist, so dass Eigenfrequenzen des zu trocknenden Objekts oder des Beschichtungsmaterials in Resonanz anregbar sind.

2. Energietransmitter als Bestandteil einer Beschichtungs- und/oder Trockenanlage nach Anspruch 1, **dadurch gekennzeichnet, dass** eine Mehrzahl rechtwinkeliger oder quadratischer Transmitter-Flächenelemente (10) eingesetzt sind, die in wenigstens einer Ebene nebeneinander angeordnet sind.

3. Energietransmitter nach Anspruch 2, **dadurch gekennzeichnet, dass** zwischen angrenzenden Kanten der Transmitter-Flächenelemente ein elektrisch isolierendes Sichtungsband eingesetzt ist.

4. Energietransmitter als Bestandteil einer Beschichtungs- und/oder Trockenanlage nach Anspruch 2 oder 3, **dadurch gekennzeichnet, dass** die Transmitter-Flächenelemente (10) Innenwände (18) eines Tunnels (7) bilden und an den Seitenwänden (8) und/oder an der Deckenwand (9) und/oder an der Bodenwand angeordnet sind und ein zu trocknendes Objekt oder ein Bauteil (3) mit aufgetragenem Beschichtungsmaterial durch den Tunnel (7) transportierbar ist.

5. Energietransmitter als Bestandteil einer Beschichtungs- und/oder Trockenanlage nach einem der Ansprüche 1 bis 4, **dadurch gekennzeichnet, dass** die Abstrahlschicht (13) auf den Glasträgerplatten (11) durch Aufbringen der folgenden Beschichtungsmasse gebildet ist, die aus Bindemittel, Isolationsmittel, Dispergiermittel, Wasser und Graphit besteht und zusammengesetzt ist aus
a. 55 bis 65 % Stoffmengenanteile einer Grundsubstanz aus
• 39 bis 49 % Stoffmengenanteile Bindemittel,
• 18 bis 23 % Stoffmengenanteile Isolationsmittel,
• 18 bis 24 % Stoffmengenanteile Dispergiermittel,
• 12 bis 16 % Stoffmengenanteile destilliertes Wasser
und
b. 35 bis 45 % Stoffmengenanteile Graphit,
wobei das Bindemittel zusammengesetzt ist aus
• 69,06 bis 75,54% Stoffmengenanteile destilliertes Wasser,
• 4 bis 6 % Stoffmengenanteile sulfuriertes Öl,
• 0,16 bis 0,24 % Stoffmengenanteile Phenole oder 0,05 bis 0,5 % Stoffmengenanteile Benzisothiazolinon,
• 15 bis 19 % Stoffmengenanteile Kasein,
• 0,8 bis 1,2 % Stoffmengenanteile Harnstoff,
• 2 bis 3 % Stoffmengenanteile Verdünnungsmittel, und
• 2,5 bis 3,5 % Stoffmengenanteile Caprolactam.

6. Energietransmitter als Bestandteil einer Beschichtungs- und/oder Trockenanlage nach Anspruch 5, **dadurch gekennzeichnet, dass** das sulfurierte Öl sulfatiertes Rizinusöl ist,
dass die Phenole carbonisierte, durch Cracken hergestellte Phenole sind oder Benzisothiazolinon verwendet wird,
dass das Verdünnungsmittel ein alkalisches Verdünnungsmittel und/oder ein Lösungsmittel auf Aromatenbasis und/oder Alkoholbasis und/oder Esterbasis und/oder Ketonbasis ist,
dass das Isolationsmittel ein isolierender Ruß ist,
dass das Dispergiermittel eine anorganische und/oder organische, monomere und/oder polymere Substanz ist, und
dass die Beschichtungsmasse ein Thixotropierungsmittel enthält.

7. Energietransmitter als Bestandteil einer Beschichtungs- und/oder Trockenanlage nach einem der Ansprüche 1 bis 6, **dadurch gekennzeichnet, dass** die Transmitter-Flächenelemente (10) jeweils an gegenüberliegenden Seitenbereichen der mit der Abstrahlschicht (13) ausgerüsteten Glasrückflächen (12) elektrische Leiter (14, 15) aufweisen und alle Transmitter-Flächenelemente in Parallelschaltung mit einem Oberwellengenerator der Steuereinrichtung (16) verbunden sind, der einen elektrischen Baustein umfasst, welcher bei Ansteuerung mit einer Ansteuerschwingung eine steile Stromanstiegsgeschwindigkeit entsprechend einer steilen Anstiegsflanke aufweist und damit zur Erzeugung eines hohen Oberwellenanteils geeignet ist.

8. Energietransmitter als Bestandteil einer Beschichtungs- und/oder Trockenanlage nach einem der Ansprüche 1 bis 7, **dadurch gekennzeichnet, dass** eine Anzahl der Transmitter-Flächenelemente (10) mit einer Frequenz im Megahertzbereich und die anderen Transmitter-Flächenelemente (10) mit einer Frequenz im Gigahertzbereich anregbar ist.

9. Energietransmitter als Bestandteil einer Beschichtungs- und/oder Trockenanlage nach einem der Ansprüche 1 bis 8, **dadurch gekennzeichnet, dass** der Flächenreflektor (20) aus wenigstens einem tragfähigen Metallblech gebildet ist, an dem über Isolationselemente (19) die Transmitter-Flächenelemente (10) gehalten sind, wobei der Abstand zwischen dem Flächenreflektor (20) und den Transmitter-Flächenelementen (10) vorzugsweise ca. 1 cm bis 10 cm beträgt.

10. Energietransmitter als Bestandteil einer Beschichtungs- und/oder Trockenanlage nach einem der Ansprüche 1 bis 9, **dadurch gekennzeichnet,**
**dass** eine erste Einrichtung zum Auftrag eines flüssigen oder pulverförmigen oder granulatförmigen Beschichtungsmaterials auf zumindest einen Teil einer Oberfläche eines Bauteils (3) vorgesehen ist, und die erste Einrichtung zum Auftrag des Beschichtungsmaterials in einer ersten Station angeordnet ist, durch die das zu beschichtende Bauteil kontinuierlich oder taktweise mittels einer Transporteinrichtung (4) förderbar ist, und
**dass** eine zweite Einrichtung (6) vorgesehen ist, die den steuerbaren Energietransmitter (1) mit einer Wirkrichtung auf die Oberfläche des Bauteils (3) mit aufgetragenem Beschichtungsmaterial umfasst, wobei mittels des Energietransmitters (1) das Beschichtungsmaterial, vorzugsweise ein Pulverlackmaterial, aufschmelzbar und/oder trockenbar ist, und dass die zweite Einrichtung mit dem Energietransmitter in einer zweiten Station (5) angeordnet ist, die der ersten Station nachgeordnet ist und durch die mittels der Transporteinrichtung (4) das Bauteil (3) kontinuierlich oder taktweise förderbar ist.

11. Energietransmitter als Bestandteil einer Beschichtungs- und/oder Trockenanlage nach Anspruch 10, **dadurch gekennzeichnet, dass** der Auftrag des Beschichtungsmaterials in der ersten Einrichtung elektrostatisch und/oder durch Aufspritzen erfolgt.

12. Energietransmitter als Bestandteil einer Beschichtungs- und/oder Trockenanlage nach einem der Ansprüche 1 bis 11, **dadurch gekennzeichnet, dass** als Beschichtungsmaterial ein Pulverlack mit Eigenfrequenzen im Bereich der Wellenzahlen von ca. 1000 bis 1800 cm⁻¹ eingesetzt wird.

13. Energietransmitter als Bestandteil einer Beschichtungs- und/oder Trockenanlage nach Anspruch 12, **dadurch gekennzeichnet, dass** die zu beschichtenden Bauteile (3) aus Metallmaterial bestehen.

## Claims

1. Energy transmitter as a component part of a coating and/or drying plant, especially for applying a paintlike coating material, **characterized in that** the energy transmitter (1) includes at least two transmitter surface elements (10) as antenna elements, **in that** each of said transmitter surface elements (10) has a glass carrier plate (11) which bears a radiation layer (13) on a rear glass surface (12) and on the opposite free front glass surface (17) is directed to a position for an object to be dried or a surface of a component (3) with coating material applied, **in that** a surface reflector (20) of a metal material is arranged at a distance from and approximately parallel with the rear glass surface (12) and at least in its size, **in that** the respective radiation layer (13) is designed to give off electromagnetic radiation in a frequency band covering at least characteristic natural frequencies in ultrared of an object or coating material to be dried, and **in that** the radiation layer (13) is excitable by means of a control device (16) to give off the at least one frequency band so that natural frequencies of the object or the coating material to be dried are excitable in resonance.

2. Energy transmitter as a component part of a coating and/or drying plant according to Claim 1, **characterized in that** a plurality of rectangular or square transmitter surface elements (10) are used which are arranged side by side in at least one plane.

3. Energy transmitter according to Claim 2, **characterized in that** an electrically insulating sealing strip is used between adjoining edges of the transmitter surface elements.

4. Energy transmitter as a component part of a coating and/or drying plant according to Claim 2 or 3, **characterized in that** the transmitter surface elements (10) form interior walls (18) of a tunnel (7) and are arranged on the side walls (8) and/or on the ceiling wall (9) and/or on the floor wall, and an object to be dried or a component (3) with applied coating material is transportable through the tunnel (7).

5. Energy transmitter as a component part of a coating and/or drying plant according to any one of Claims 1 to 4, **characterized in that** the radiation layer (13) is formed on the glass carrier plates (11) by application of the following coating mass which consists of binding agent, insulator, dispersing agent, water and graphite and is composed of
a. 55 to 65% amount of substance fractions of a base material comprising
• 39 to 49% amount of substance fractions binding agent,
• 18 to 23% amount of substance fractions insulator,
• 18 to 24% amount of substance fractions dispersing agent,
• 12 to 16% amount of substance fractions distilled water
and
b. 35 to 45% amount of substance fractions of graphite,
with the binding agent being composed of
• 69.06 to 75.54% amount of substance fractions distilled water,
• 4 to 6% amount of substance fractions sulphurated oil,
• 0.16 to 0.24% amount of substance fractions phenols, or 0.05 to 0.5% amount of substance fractions benzisothiazolinone,
• 15 to 19% amount of substance fractions casein,
• 0.8 to 1.2% amount of substance fractions urea,
• 2 to 3% amount of substance fractions thinning agent, and
• 2.5 to 3.5% amount of substance fractions caprolactam.

6. Energy transmitter as a component part of a coating and/or drying plant according to Claim 5, **characterized in that** the sulphurated oil is sulphated castor oil, **in that** the phenols are carbonized phenols produced by cracking, or benzisothiazolinone is used, **in that** the thinning agent is an alkaline thinning agent and/or a solvent based on aromatics and/or alcohol and/or ester and/or ketone, **in that** the insulator is an insulating carbon black, **in that** the dispersing agent is an inorganic and/or organic, monomeric and/or polymeric substance, and **in that** the coating mass comprises a thixotropic agent.

7. Energy transmitter as component part of a coating and/or drying plant according to any one of Claims 1 to 6, **characterized in that** the transmitter surface elements (10) each have electrical conductors (14, 15) on opposite side areas of the rear glass surfaces (12) provided with the radiation layer (13), and all transmitter surface elements are connected in parallel with a harmonic generator of the control device (16), comprising an electrical block which, upon control with a control oscillation, shows a steep current increase rate in accordance with a steep rising curve and thus is suitable for generating a high harmonic component.

8. Energy transmitter as a component part of a coating and/or drying plant according to any one of Claims 1. to 7, **characterized in that** a number of the transmitter surface elements (10) are excitable with a frequency in the megahertz range and the other transmitter surface elements (10) are excitable with a frequency in the gigahertz range.

9. Energy transmitter as a component part of a coating and/or drying plant according to any one of Claims 1 to 8, **characterized in that** the surface reflector (20) is formed of at least one load-bearing-capable metal plate on which the transmitter surface elements (10) are held via insulation elements (19), the distance between the surface reflector (20) and the transmitter surface elements (10) preferably being approximately 1 cm to 10 cm.

10. Energy transmitter as a component part of a coating and/or drying plant according to any one of Claims 1 to 9, **characterized in that** a first installation is provided for the application of a liquid or powder or granular coating material on at least one part of a surface of a component (3), and the first installation for the application of the coating material is arranged in a first station, through which the component to be coated is capable of being transported continuously or in cycles by means of transport equipment (4), and **in that** a second installation (6) is provided which comprises the controllable energy transmitter (1) with an effective direction onto the surface of the component (3) with applied coating material, wherein the coating material, preferably a powder coating material, is fusible and/or dryable by means of the energy transmitter (1), and **in that** the second installation is arranged with the energy transmitter in a second station (5) which is arranged downstream of the first station and through which the component (3) is transportable continuously or in cycles by means of the transport equipment (4).

11. Energy transmitter as a component part of a coating and/or drying plant according to Claim 10, **characterized in that** the application of the coating material in the first installation is done electrostatically and/or by spraying.

12. Energy transmitter as a component part of a coating and/or drying plant according to any one of Claims 1 to 11, **characterized in that** a powder coating material is used as the coating material, with natural frequencies in the range of wave numbers of approximately 1000 to 1800 cm⁻¹.

13. Energy transmitter as a component part of a coating and/or drying plant according to Claim 12, **characterized in that** the components (3) to be coated consist of a metal material.

## Revendications

1. Transmetteur d'énergie faisant partie d'une installation de revêtement et/ou de séchage, notamment pour un revêtement de peinture, **caractérisé en ce que** le transmetteur d'énergie (1) comprend au moins deux éléments de surface du transmetteur (10) en tant qu'éléments d'antenne,
que chacun des éléments de surface du transmetteur (10) présente une plaque de support en verre (11), laquelle porte une couche de rayonnement (13) sur une surface arrière en verre (12), et dont la surface avant en verre libre opposée (17) est orientée dans une position destinée à un objet devant être séché ou une surface d'un composant (3) ayant un matériau de revêtement posé sur celui-ci,
qu'un réflecteur de surface (20) en matériau métallique est disposé de manière écartée et à peu près parallèlement par rapport à la surface arrière en verre (12), et au moins de manière équivalente à sa dimension, que chaque couche de rayonnement (13) est conçue pour emettre un rayonnement électromagnétique dans une bande de fréquence, que la bande de fréquence couvre au moins les fréquences de résonnance caractéristiques dans l'infrarouge de l'objet devant être séché ou du matériau de revêtement, et que la couche de rayonnement (13) peut être excitée à l'aide d'un dispositif de commande (16) pour l'émission d'au moins une bande de fréquence, de sorte que les fréquences de résonance de l'objet devant être séché ou du matériau de revêtement puissent être excitées en résonance.

2. Transmetteur d'énergie faisant partie d'une installation de revêtement et/ou de séchage selon la revendication 1, **caractérisé en ce qu'**une pluralité d'éléments de surface orthogonaux ou quadratiques du transmetteur (10) sont utilisés, lesquels sont disposés les uns à côté des autres dans au moins un plan.

3. Transmetteur d'énergie selon la revendication 2, **caractérisé en ce qu'**une bande de classification électriquement isolante est installée entre des bords adjacents des éléments de surface du transmetteur.

4. Transmetteur d'énergie faisant partie d'une installation de revêtement et/ou de séchage selon la revendication 2 ou 3, **caractérisé en ce que** les éléments de surface du transmetteur (10) forment des parois intérieures (18) d'un tunnel (7) et sont disposés sur les parois latérales (8) et/ou sur la paroi du plafond (9) et/ou sur la paroi du sol et qu'un objet devant être séché ou un composant (3), avec un matériau de revêtement posé sur celui-ci, peut être transporté à travers le tunnel (7).

5. Transmetteur d'énergie faisant partie d'une installation de revêtement et/ou de séchage selon l'une des revendications 1 à 4, **caractérisé en ce que** la couche de rayonnement (13) est formée sur les plaques de support en verre (11) par l'intermédiaire de l'application de la masse de revêtement suivante, laquelle est constituée d'un adhésif, d'un isolant, d'un dispersant, d'eau et de graphite et comprend
a. 55 à 65 % du rapport de quantités de substances en mole de base constituée de
- 39 à 49 % du rapport de quantités de substances en mole d'adhésif,
- 18 à 23 % du rapport de quantités de substances en mole d'isolant,
- 18 à 24 % du rapport de quantités de substances en mole de dispersant,
- 12 à 16 % du rapport de quantités de substances en mole d'eau distillée
et
b. 35 à 45 % du rapport de quantités de substances en mole de graphite,
l'adhésif comprenant
- 69,06 à 75,54 % du rapport de quantités de substances en mole d'eau distillée,
- 4 à 6 % du rapport de quantités de substances en mole d'huile sulfonée,
- 0,16 à 0,24 % du rapport de quantités de substances en mole de phénol ou 0,05 à 0,5 % du rapport de quantités de substances en mole de benzisothiazoline,
- 15 à 19 % du rapport de quantités de substances en mole de caséine,
- 0,8 à 1,2 % du rapport de quantités de substances en mole d'urée,
- 2 à 3 % du rapport de quantités de substances en mole de diluant, et
- 2,5 à 3,5 % du rapport de quantités de substances en mole de caprolactame.

6. Transmetteur d'énergie faisant partie d'une installation de revêtement et/ou de séchage selon la revendication 5, **caractérisé en ce que** l'huile sulfonée est de l'huile de ricin sulfatée, que les phénols sont des phénols carbonisés fabriqués par craquage ou que des benzisothialzolines sont utilisées, que le diluant est un diluant alcalin et/ou un solvant à base d'aromatiques et/ou à base d'alcools et/ou à base d'ester et/ou à base de cétone, que l'isolant est du noir de carbone isolant, que le dispersant est une substance inorganique et/ou organique, monomère et/ou polymère, et que la masse de revêtement contient un agent thixotrope.

7. Transmetteur d'énergie faisant partie d'une installation de revêtement et/ou de séchage selon l'une des revendications 1 à 6, **caractérisé en ce que** les éléments de surface du transmetteur (10) présentent respectivement un conducteur électrique (14, 15) au niveau des zones latérales opposées de la surface arrière en verre (12) pourvue d'une couche de rayonnement (13), et tous les éléments de surface du transmetteur sont reliés à l'aide d'un montage en parallèle avec un générateur d'harmoniques du dispositif de commande (16), qui comprend un composant électrique, lequel présente, par excitation à l'aide d'une pulsation de commande, d'une vitesse d'augmentation d'énergie forte correspondant à un flanc intérieur fort, et étant par conséquent approprié à un taux d'harmoniques élevé.

8. Transmetteur d'énergie faisant partie d'une installation de revêtement et/ou de séchage selon l'une des revendications 1 à 7, **caractérisé en ce qu'**un nombre d'éléments de surface du transmetteur (10) peut être excitée à l'aide d'une fréquence dans le domaine des mégahertz et les autres éléments de surface du transmetteur (10) peuvent être excités à l'aide d'une fréquence dans le domaine des gigahertz.

9. Transmetteur d'énergie faisant partie d'une installation de revêtement et/ou de séchage selon l'une des revendications 1 à 8, **caractérisé en que** le réflecteur de surface (20) est constitué d'au moins une tôle métallique résistante, sur laquelle les éléments de surface du transmetteur (10) sont maintenus à l'aide d'éléments isolants (19), l'espace entre le réflecteur de surface (20) et les éléments de surface du transmetteur (10) étant de préférence compris entre environ 1 cm et 10 cm.

10. Transmetteur d'énergie faisant partie d'une installation de revêtement et/ou de séchage selon l'une quelconque des revendications 1 à 9, **caractérisé en ce qu'**un premier dispositif est prévu pour l'application d'un matériau de revêtement liquide, ou sous forme de poudre, ou sous forme de granulés, sur au moins une partie de la surface d'un composant (3), et le premier dispositif est disposé en vue de l'application du matériau de revêtement dans une première station, par l'intermédiaire de laquelle le composant devant être revêtu peut être transporté à l'aide d'un dispositif de transport (4) de manière continue ou cadencée, et **en ce qu'**un second dispositif (6) est prévu, qui comprend le transmetteur d'énergie pouvant être commandé (1) selon d'une direction de circulation sur la surface du composant (3) avec un matériau de revêtement appliqué, le matériau de revêtement, de préférence un matériau en poudre pour revêtement électrostatique, pouvant être fondu et/ou pouvant être séché à l'aide du transmetteur d'énergie (1), et **en ce que** le second dispositif est disposé dans une seconde station (5) avec le transmetteur d'énergie, laquelle est agencée aprés la première station, et à travers laquelle le composant (3) peut être transporté de manière continue ou cadencée à l'aide du dispositif de transport (4).

11. Transmetteur d'énergie faisant partie d'une installation de revêtement et/ou de séchage selon la revendication 10, **caractérisé en ce** l'application du matériau de revêtement est effectuée dans le premier dispositif de manière électrostatique et/ou par l'intermédiaire d'une pulvérisation.

12. Transmetteur d'énergie faisant partie d'une installation de revêtement et/ou de séchage selon l'une des revendications 1 à 11, **caractérisé en ce qu'**une poudre pour revêtement électrostatique ayant des fréquences de résonance dans la zone des nombres d'ondes d'environ 1000 à 1800 cm⁻¹ est utilisée en tant que matériau de revêtement.

13. Transmetteur d'énergie faisant partie d'une installation de revêtement et/ou de séchage selon la revendication 12, **caractérisé en ce que** les composants (3) devant être revêtus sont constitués d'un matériau métallique.
